# EUROPÄISCHE PATENTANMELDUNG

(11) **EP 4 737 833 A1**
(43) Veröffentlichungstag der Anmeldung: **06.05.2026**
(21) Anmeldenummer: 24210065.9
(22) Anmeldetag: 31.10.2024
(51) Int. Cl.: F27B 3/08, C22B 4/08, C22B 9/10, C22B 9/20, C22B 21/00, C22B 21/06, F27B 3/18, F27B 3/20, F27D 11/10, F27D 13/00, F27D 11/08

(54) **VERFAHREN ZUM SCHMELZEN UND ANSCHLIESSENDEM WARMHALTEN EINER LEICHTMETALLLEGIERUNG, INSBESONDERE EINER ALUMINIUMLEGIERUNG, IN EINEM LICHTBOGENOFEN SOWIE LICHTBOGENOFEN**

(71) Anmelder: Nemak, S.A.B. de C.V., 66017 García, Nuevo León (MX)
(72) Erfinder: Wilhelm, Jochen, 66625 Nohfelden (DE); Linke, Frederik, 52078 Aachen (DE)
(74) Vertreter: Cohausz & Florack

(57) **Zusammenfassung**

Die Erfindung betrifft ein Verfahren zum Schmelzen und anschließendem Warmhalten einer Leichtmetalllegierung (6-6b), insbesondere einer Aluminiumlegierung, in einem Lichtbogenofen (1-1b). Zweckmäßigerweise wird in einer Schmelzkammer (2-2b) des Lichtbogenofens (1-1b) eine Gasatmosphäre (8-8b) erzeugt, die ein Reaktivgas und/oder ein Inertgas aufweist. In einer Ausgestaltung der Erfindung wird die Gasatmosphäre (8-8b) erzeugt, indem ein Silan mit der Summenformel SiₙH₂ₙ₊₂ oder Mischungen von Silanen aus der Gruppe der Silane mit der Summenformel SiₙH₂ₙ₊₂ in die Schmelzkammer (2-2b) eingebracht wird bzw. werden, wobei n < 6 ist.

Ferner betrifft die Erfindung einen Lichtbogenofen (1-1b).

## Beschreibung

Die Erfindung betrifft ein Verfahren zum Schmelzen und anschließendem Warmhalten einer Leichtmetalllegierung, insbesondere einer Aluminiumlegierung, in einem Lichtbogenofen sowie einen Lichtbogenofen.

Durch Benutzung sind Lichtbogenöfen zum Schmelzen und anschließendem Warmhaltenvon Eisenlegierungen bekannt. Außerdem sind gasbetriebene Schmelzöfen zum Schmelzen und anschließendem Warmhalten von Aluminiumlegierungen oder anderen Leichtmetalllegierungen bekannt.

Der Erfindung liegt die Aufgabe zugrunde, ein Verfahren der eingangs genannten Art zu schaffen, durch das eine Leichtmetalllegierung in einem Lichtbogenofen, das heißt in einem Lichtbogenschmelzofen, schmelzbar ist und die Schmelze anschließend warmgehalten werden kann. Bei Verwendung von sogenanntem grünen Strom zum Betrieb des Lichtbogenofens ist beispielsweise ein Schmelzen und Warmhalten einer Aluminiumlegierung CO₂-neutral möglich.

Bisher wurden keine Lichtbogenöfen zum Schmelzen von Leichtmetalllegierungen, insbesondere Aluminiumlegierungen verwendet, da Leichtmetalllegierungen beim Schmelzen besonders anfällig für eine Aufnahme von Gasen wie Wasserstoff oder einen Einschluss von festen Reaktionsprodukten sind, die durch Reaktion von Legierungseigenschaften verschlechternden Elementen wie Wasserstoff oder Sauerstoff gebildet werden.

Ferner liegt der Erfindung die Aufgabe zugrunde, ein Verfahren der genannten Art zu schaffen, mit dem eine qualitativ hochwertige Leichtmetalllegierungsschmelze herstellbar ist und die Leichmetalllegierungsschmelze anschließend warmgehalten werden kann.

Denkbar ist, dass durch ein erfindungsgemäßes Verfahren bestehende Verunreinigungen, beispielsweise Sauerstoff, aus einer Legierung entfernt und über die Ofenatmosphäre abgeführt wird.

Erfindungsgemäß wird die Aufgabe dadurch gelöst, dass in einer Schmelzkammer des Lichtbogenofens eine Gasatmosphäre erzeugt wird, die ein Reaktivgas und/oder ein Inertgas aufweist.

Eine Schmelzkammer ist ein Bereich des Lichtbogenofens, in dem eine zu schmelzende Leichtmetalllegierung durch Einbringung von Wärmeenergie geschmolzen werden kann. Eine Gasatmosphäre kann eine Schutzgasatmosphäre sein.

Wasserstoff und Sauerstoff sind bei Leichtmetalllegierungen üblicherweise Elemente, die eine Qualität eines Gussteils, das aus der geschmolzenen Leichtmetalllegierung hergestellt ist, herabzusetzen.

Beispielsweise bewirkt in einer schmelzflüssigen Aluminiumlegierung gelöster Wasserstoff bei deren Erstarrung die sogenannte Wasserstoffporosität, die ein erheblicher Qualitätsmangel ist.

Wasserstoff kann beispielsweise durch hohe Luftfeuchtigkeit bei Beladung eines Schmelzofens in eine Schmelze gelangen.

In eine flüssige Aluminiumlegierung eingebrachter Sauerstoff reagiert mit Aluminium zu Aluminiumoxid, durch das ein als Einschluss ausgebildeter Gefügedefekt in einem aus der geschmolzenen Leichtmetalllegierung hergestellten Gussteil vorliegt. Eine mechanische Festigkeit des Gussteils wird dadurch lokal im Bereich des Einschlusses erheblich verringert.

Dadurch, dass die Gasatmosphäre ein Reaktivgas und/oder ein Inertgas aufweist, wird verhindert, dass beispielsweise Sauerstoff oder Wasserstoff in eine mit dem erfindungsgemäßen Verfahren hergestellte Schmelze gelangen können.

Ein Inertgas ist ein Gas, das eine unerwünschte gasförmige Komponente in der Schmelzkammer verdrängt ohne selbst chemisch zu reagieren, während ein Reaktivgas ein solches Gas ist, welches mit einer unerwünschten gasförmigen Komponenten in der Schmelzkammer chemisch reagiert und diese durch Bildung einer neuen Komponente unschädlich macht.

Ein Inertgas kann beispielsweise ein Edelgas wie Argon (Ar) oder Stickstoff (N₂) sein. Vorteilhaft ist mit einem erfindungsgemäßen Verfahren eines besonders saubere, das heißt verschmutzungsfreie Schmelze, herstellbar.

Zweckmäßigerweise wird die Gasatmosphäre erzeugt, indem ein Silan mit der Summenformel SiₙH₂ₙ₊₂ oder Mischungen von Silanen aus der Gruppe der Silane mit der Summenformel SiₙH₂ₙ₊₂ in die Schmelzkammer eingebracht wird bzw. werden, wobei n < 6 ist.

Die Erfinder haben festgestellt, dass für n < 6 eine besonders saubere Schmelze herstellbar ist, das heißt eine Schmelze, die nahezu frei von unerwünschten Reaktionsprodukten ist.

Ein Silan reagiert beispielsweise mit Sauerstoff in der Schmelzkammer zu SiO₂, welches in einer Leichtmetalllegierungsschmelze wie einer Aluminiumlegierung nicht löslich ist und durch sogenanntes Abkrätzen aus der Schmelze entfernt werden kann.

Die Erfinder haben überraschend festgestellt, dass durch eine Mischung verschiedener Silane eine Reaktivität der Gasatmosphäre einstellbar ist. So sind beispielsweise für eine Gasatmosphäre eines Lichtbogenofens, der zum Schmelzen einer Aluminiumlegierung verwendet wird, Silane aus der genannten Gruppe mit 0 < n < 3 vorteilhaft, während für eine Magnesiumlegierung Mischungen von Silanen mit 2 < n < 4 vorteilhaft sind.

Diejenigen Silane aus der vorgenannten Gruppe, die bei Raumtemperatur flüssig sind, können durch eine Düse in die Schmelzkammer eingebracht werden, beispielsweise beim Aufwärmen des Lichtbogenofens, und verdampfen dort zur Bildung der Gasatmosphäre.

In einer Ausgestaltung der Erfindung wird die Gasatmosphäre erzeugt, indem ein Silan mit der Summenformel SiₙH₂ₙ₊₂ oder Mischungen von Silanen aus der Gruppe der Silane mit der Summenformel SiₙH₂ₙ₊₂ und ein Inertgas in die Schmelzkammer eingebracht wird bzw. werden, wobei n < 6, und ein Anteil an Silanen aus der Gruppe der Silane mit der Summenformel SiₙH₂ₙ₊₂ an der Gasatmosphäre zwischen 0,01 Vol.-% und 30,00 Vol.-% beträgt, wobei eine Summe sämtlicher die Gasatmosphäre bildender Gase 100 Vol.-% beträgt. Ein Anteil an Silanen aus der genannten Gruppe muss umso höher sein, je feuchter das zu schmelzende Material ist oder je stärker dessen Verschmutzung ist.

Ein Inertgas kann ein Edelgas wie Argon (Ar) oder Stickstoff (N₂) sein.

Die Erfinder haben erkannt, dass durch eine Mischung eines Inertgases mit einem Reaktivstoff wie einem Silan aus der genannten Gruppe oder Mischungen davon in genanntem Volumenanteil eine Gasatmosphäre geschaffen wird, die ein verschmutzungsfreies Schmelzen einer in der Schmelzkammer zu schmelzenden Leichtmetalllegierung in dem Lichtbogenofen ermöglicht.

Als besonders vorteilhaft hat sich für eine Aluminiumlegieurng ein Anteil von 3 Vol.-% bis 15 Vol.-% an Silanen aus der Gruppe der Silane mit der Summenformel SiₙH₂ₙ₊₂ an der Gasatmosphäre herausgestellt.

In einer Ausgestaltung der Erfindung wird Gasatmosphäre erzeugt, indem Monosilan (SiH₄) in die Schmelzkammer eingebracht wird. Die Verwendung von Monosilan hat sich aufgrund seiner guten Verfügbarkeit und besonders hohen chemischen Affinität zu Sauerstoff als besonders vorteilhaft zur Verwendung in einem industriellen Prozess herausgestellt, insbesondere wenn eine Aluminiumlegierung geschmolzen werden soll.

In einer weiteren Ausgestaltung der Erfindung wird die Gasatmosphäre erzeugt, indem ein Inertgas und Monosilan (SiH₄) in die Schmelzkammer eingebracht werden, wobei ein Anteil an Monosilan (SiH₄) an der Gasatmosphäre zwischen 0,01 Vol.-% und 30,00 Vol.-% beträgt, wobei eine Summe sämtlicher die Gasatmosphäre bildender Gase 100 Vol.-% beträgt.

Die Erfinder haben erkannt, dass durch Verwendung einer Mischung eines Inertgases wie Stickstoff (N₂) oder Argon (Ar) mit Monosilan als Reaktivgas eine Gasatmosphäre einstellbar ist, die eine ausreichende Entfernung kritischer Komponenten wie Sauerstoff und Wasserstoff ermöglicht. Vorteilhaft wird durch das erfindungsgemäße Verfahren ein besonders wirtschaftlich betreibbarer Lichtbogenofen zum Schmelzen einer Leichtmetalllegierung geschaffen.

Zweckmäßigerweise wird die Gasatmosphäre erzeugt, indem in die Schmelzkammer ein Inertgas eingebracht wird, und im Bereich eines Lichtbogens des Lichtbogenschmelzofens zusätzlich ein Silan aus der Gruppe der Silane mit der Summenformel SiₙH₂ₙ₊₂, vorzugsweise Monosilan (SiH₄), oder Mischungen von Silanen aus der Gruppe der Silane mit der Summenformel SiₙH₂ₙ₊₂ eingebracht werden, wobei n < 6 ist.

In Bereich eines Lichtbogen entsteht die höchste Temperatur. Da eine Löslichkeit von gasförmigen Elementen in einer Leichtmetalllegierung mit zunehmender Temperatur zunimmt, ist es zweckmäßig, wenn ein Silan aus der vorgenannten Gruppe oder Mischungen von Silanen aus der vorgenannten Gruppe unmittelbar im Bereich eines Lichtbogens, also im Bereich mit der höchsten Temperatur, eingebracht werden. Vorteilhaft werden die unerwünschten Komponenten rechtzeitig vor Eindringen in eine hergestellte Schmelze abgefangen.

In einer Ausgestaltung der Erfindung wird ein Lichtbogen zwischen einer ersten Elektrode und einer zweiten Elektrode ausgebildet, wobei eine der Elektroden zumindest teilweise von einer in der Schmelzkammer angeordneten Leichtmetalllegierung gebildet wird. Vorteilhaft wird ein Lichtbogenofen mit einfacher Konstruktion geschaffen, zu dessen Betrieb außerdem nur eine einzige externe Elektrode erforderlich ist.

Zweckmäßigerweise wird ein Lichtbogen zwischen einer ersten Elektrode und einer zweiten Elektrode ausgebildet, wobei beide Elektroden oberhalb einer in der Schmelzkammer angeordneten Leichtmetalllegierung angeordnet sind.

Sind beide Elektroden oberhalb der Leichtmetalllegierung, die zu schmelzen ist, angeordnet, sind die Elektroden vorteilhaft vollständig von der Gasatmosphäre umgeben. Ein zwischen den Elektroden erzeugter Lichtbogen bewirkt eine indirekte Erwärmung der zu schmelzenden Leichtmetalllegierung, wodurch eine besonders geringe lokale Überhitzung der Leichtmetalllegierung bei deren Schmelzen möglich ist.

Bei einer indirekten Erwärmung hat der Lichtbogen keinen direkten Kontakt zu einer zu schmelzenden Leichtmetalllegierung in der Schmelzkammer des Lichtbogenofens.

Weiter vorteilhaft kann der Lichtbogen vollständig von der Gasatmosphäre umgeben werden.

In einer weiteren Ausgestaltung der Erfindung wird ein Lichtbogen zwischen einer ersten Elektrode und einer zweiten hohlen Elektrode, in die die erste Elektrode zumindest bereichsweise eintaucht, ausgebildet. Eine solche Elektrodenanordnung wirkt in der Art eines Heizstabs.

Der Lichtbogen entsteht zwischen einer Innenwand der zweiten, hohlen Elektrode und der in einen Hohlraum der zweiten, hohlen Elektrode eintauchenden ersten Elektrode. Der Lichtbogen heizt die hohle Elektrode auf. Vorteilhaft ist eine indirekte Erwärmung einer zu schmelzenden Leichtmetalllegierung möglich, eine Überhitzung der Schmelze, auch eine bereichsweise, wird vorteilhaft verhindert. Weiter vorteilhaft schirmt die hohle Elektrode den Lichtbogen ab.

Es wird ein Verfahren geschaffen, mit dem eine qualitativ besonders hochwertige Schmelze herstellbar ist.

Bei denjenigen Verfahren, bei denen eine indirekte Erwärmung der Leichtmetalllegierung zu deren Schmelzen erfolgt, das heißt bei solchen Verfahren, bei denen der Lichtbogen nicht unmittelbar auf die zu schmelzende Leichtmetalllegierung trifft, kann durch eine geringere lokale Überhitzung in Kombination mit der Gasatmosphäre eine Schmelze geschaffen werden, die besonders sauber, das heißt frei von Verunreinigungen ist.

Ein erfindungsgemäßer Lichtbogenofen ist dadurch gekennzeichnet, dass er zur Durchführung eines erfindungsgemäßen Verfahrens eingerichtet ist, und eine Schmelzkammer aufweist.

Ein erfindungsgemäßer Lichtbogenofen kann ein Einkammerofen sein, der lediglich eine einzige Schmelzkammer aufweist. Ein solcher Einkammerlichtbogenofen ist zum Batchbetrieb geeignet, das heißt zum diskontinuierlichen Betrieb.

Dazu kann der Lichtbogenofen ein Lichtbogenofengefäß zur Aufnahme einer zu schmelzenden Leichtmetalllegierung und einen bereichsweise kugelsegmentförmigen Deckel aufweisen, der bei Betrieb des Lichtbogenofens auf das Lichtbogenofengefäß aufgesetzt ist, und in dem zumindest eine der Elektroden angeordnet ist. In den bereichsweise kugelsegmentförmigen Deckel wird die Gasatmosphäre eingebracht.

In einer Ausgestaltung der Erfindung weist der Lichtbogenofen eine Chargierkammer auf, die fluidisch mit einer Schmelzkammer verbunden ist. In einem solchen Zweikammerofen kann vorteilhaft eine besonders große Menge einer Leichtmetalllegierung geschmolzen werden. Es versteht sich, dass eine Absperrung in der Art eines Wehrs zwischen benachbarten Ofenkammern eines Mehrkammerofens vorgesehen sein kann. Dadurch wäre die fluidische Verbindung unterbrochen und der Mehrkammerofen ist im Batchbetrieb betreibbar.

Zweckmäßigerweise umfasst der Lichtbogenofen eine Chargierkammer mit einer Heizeinrichtung, wobei die Heizeinrichtung zur Vorerwärmung einer zu schmelzenden Leichtmetalllegierung eingerichtet ist. Ein solcher Lichtbogenofen kann als Zweikammerofen ausgebildet sein, der eine Chargierkammer und eine Schmelzkammer aufweist, oder als Dreikammerofen, der eine Chargierkammer, eine Schmelzkammer und eine Schmelzeentnahmekammer aufweist. Ein Zweikammerofen der vorgenannten Konfiguration ist besonders sparsam betreibbar, während ein Dreikammerofen der vorgenannten Konfiguration besonders sparsam und kontinuierlich betreibbar ist.

Durch eine Vorerwärmung kann eine zu schmelzende Leichtmetalllegierung beispielsweise zusätzlich getrocknet werden.

Denkbar ist, dass durch die Vorerwärmung Verunreinigungen wie Schmiermittel thermisch von der zu schmelzenden Leichtmetalllegierung entfernt und über einen Kamin abgeführt werden. Dies ist insbesondere dann relevant, wenn die Leichtmetalllegierung in Form von sogenannten Schrotten vorliegt, die durch Schmelzen und weitere Verwendung zur Herstellung hochwertiger Gussteile recycelt werden.

In einer Ausgestaltung der Erfindung weist der Lichtbogenofen eine Einrichtung zur Erzeugung eines Lichtbogens auf, die zwei Elektroden umfasst, zwischen denen ein Lichtbogen ausgebildet werden kann, wobei eine der zwei Elektroden von einer in dem Lichtbogenofen angeordneten Leichtmetalllegierung gebildet ist, oder beide Elektroden oberhalb einer in dem Lichtbogenofen angeordneten Leichtmetalllegierung angeordnet sind.

Vorteilhaft ist nur eine externe Elektrode erforderlich. Ein solcher Lichtbogenofen, bei dem eine der beiden Elektroden von der zu schmelzenden Leichtmetalllegierung gebildet ist, ist besonders kostengünstig und wartungsarm betreibbar.

In einer weiteren Ausgestaltung der Erfindung weist der Lichtbogenofen eine Einrichtung zur Erzeugung eines Lichtbogens auf, die zwei Elektroden umfasst, zwischen denen ein Lichtbogen ausgebildet werden kann, wobei eine erste der beiden Elektroden hohl ist und eine zweite der beiden Elektroden zumindest teilweise in die erste hohle Elektrode eintaucht, wobei der Lichtbogen in einem Hohlraum der ersten hohlen Elektrode bei Betrieb des Lichtbogenofens ausgebildet ist.

Vorteilhaft ist eine indirekte Erwärmung der zu schmelzenden Leichtmetalllegierung möglich. Lokale Überhitzungen durch unmittelbares Auftreffen eines Lichtbogens auf die Leichtmetalllegierung werden verhindert.

Denkbar ist, dass die beiden Elektroden oberhalb einer in dem Lichtbogenofen angeordneten Leichtmetalllegierung angeordnet sind, oder dass die hohle Elektrode in eine bereits zumindest teilweise geschmolzene Leichtmetalllegierung eintaucht.

Zweckmäßigerweise weist der Lichtbogenofen eine Einrichtung zur Erzeugung eines Lichtbogens auf, die zwei Elektroden umfasst, wobei eine der Elektroden in eine Abdeckung eingebracht ist, und die Abdeckung auf einen Bereich einer in dem Lichtbogenofen angeordneten Leichtmetalllegierung aufsetzbar ist.

Die Abdeckung ist vorzugsweise bereichsweise kugelsegmentförmig ausgebildet.

Die vorzugsweise bereichsweise kugelsegmentförmig ausgebildete Abdeckung sitzt schwimmend auf einem Bereich einer in dem Lichtbogenofen angeordneten Leichtmetalllegierung und kann in der in der Gasatmosphäre, die im Innern der Abdeckung geschaffen wird, und die von einer Oberfläche der in dem Lichtbogenofen angeordneten Leichtmetalllegierung sowie einer Innenseite des Abdeckung begrenzt wird, geschmolzen werden. Vorteilhaft kann lediglich lokal Wärme in die zu schmelzende Leichtmetalllegierung eingebracht werden.

Dabei kann eine zweite der zwei Elektroden von der Leichtmetalllegierung gebildet sein.

In einer Ausgestaltung der Erfindung ein der Lichtbogen, der als Mehrkammerofen ausgestaltet ist, derart ausgebildet, dass eine Schmelzeaustausch zwischen der Schmelzkammer und zumindest einer weiteren Kammer möglich ist.

Dazu kann eine Rührvorrichtung, die beispielsweise einen elektromagnetische Rührer aufweist, vorgesehen sein. Vorteilhaft wird eine Schmelze geschaffen, in der die Legierungselemente besonders homogen verteilt sind. Dies ist beispielsweise bei industriellen Schmelzprozessen vorteilhaft. Weiter vorteilhaft wird während eines Schmelzens einer Leichtmetalllegierung eine homogene Wärmeverteilung in Schmelzgut erreicht. Lokal starke Überhitzungen werden durch Abführen von bereits aufgeschmolzener Legierung verhindert.

Denkbar ist, dass ein mehrfaches oder permanentes Durchlaufen mehrerer Kammern eines solchen Mehrkammerofens erfolgt.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1: mehrere Ausführungsformen eines erfindungsgemäßen Lichtbogenofens,
- Fig. 2: mehrere weitere Ausführungsformen eines erfindungsgemäßen Lichtbogenofens,
- Fig. 3: eine besondere Ausführungsform eines erfindungsgemäßen Lichtbogenofens.

Ein in Fig. 1a in einer geschnittenen Seitenansicht schematisch gezeigter Lichtbogenofen 1 ist als Einkammerofen ausgebildet, der eine Schmelzkammer 2 umfasst.

Der Lichtbogenofen 1 weist außerdem ein Lichtbogenofengefäß 3 und einem Lichtbogenofendeckel 4 auf, wobei drei vertikal angeordnete Elektroden 5 durch den Lichtbogenofendeckel 4 hindurchgeführt sind.

Die Schmelzkammer 2 ist in diesem Ausführungsbeispiel von dem Lichtbogenofendeckel 4 und einer zu schmelzenden Aluminiumlegierung 6 vom Typ AlSi₈Cu3 begrenzt. Zwischen der Aluminiumlegierung 6 und jeder der vertikalen Elektroden 5 wird ein Lichtbogen 7 ausgebildet, wobei die Aluminiumlegierung 6 eine Gegenelektrode zu den Elektroden 5 bildet. Der Lichtbogen 7 erwärmt die zu schmelzende Aluminiumlegierung 6 unmittelbar, das heißt direkt dadurch, dass diese eine Gegenelektrode zur vertikalen Elektrode 5 bildet.

Eine Gasatmosphäre 8 in der Schmelzkammer 2 besteht aus Monosilan (SiH₄) mit einem Anteil von 5,00 Vol.-% Monosilan und einen Anteil von 95,00 Vol.-% Stickstoff (N₂).

Die Gasatmosphäre 8, die eine Mischung aus einem Reaktivgas und einem Inertgas ist, wurde nach Einbringen der Aluminiumlegierung 6 in das Lichtbogenofengefäß 3 und dem Anbringen des Lichtbogenofendeckels 3 an das Lichtbogenofengefäß 2 durch Einbringen von Stickstoff und Monosilan in die Schmelzkammer geschaffen.

Aus Gründen der Übersichtlichkeit sind in den Fig. 1a-1d keine Einrichtung zur Einbringung von Gasen zur Ausbildung der Gasatmosphäre 8 oder Kontaktierungen der Elektroden gezeigt.

Ein in Fig. 1b in einer geschnittenen Seitenansicht schematisch gezeigter Lichtbogenofen 1 unterscheidet sich von demjenigen in Fig. 1a gezeigten dadurch, dass dieser eine vertikale, sich durch ein Lichtbogenofengefäß 3 hindurchtretende Elektrode 5 sowie eine vertikale Gegenelektrode 9 aufweist, und dadurch, dass eine Gasatmosphäre 8 ausschließlich aus Monosilan (SiH₄) besteht. Die Gegenelektrode 9 ist in eine zu schmelzende Aluminiumlegierung 6 eingebracht und steht von dieser in Richtung der Elektrode 5 vor.

Zwischen den beiden Elektroden 5, 9 wird ein Lichtbogen 7 ausgebildet, durch den die zu schmelzende Aluminiumlegierung 6 mittelbar erwärmt wird, wobei mittelbar bedeutet, dass der Lichtbogen keinen direkten Kontakt zur Aluminiumlegierung 6 hat.

Ein in Fig. 1c in einer geschnittenen Seitenansicht schematisch gezeigter Lichtbogenofen 1 unterscheidet sich von demjenigen in Fig. 1b gezeigten dadurch, dass zwei horizontale Elektroden 10, 11 vorgesehen sind, zwischen denen ein Lichtbogen ausgebildet wird, wodurch eine mittelbare Erwärmung einer Aluminiumlegierung 6 erfolgt.

Ein in Fig. 1d in einer geschnittenen Seitenansicht schematisch gezeigter Lichtbogenofen 1 unterscheidet sich von denjenigen in Fig. 1a-c gezeigten dadurch, dass ein vertikale Elektrode 12 bereichsweise hohl ausgebildet ist, wobei eine Gegenelektrode 9 teilweise in einen Hohlraum 12 eintaucht, und ein im Wesentlichen ringförmiger Lichtbogen 7 zwischen einer Innenseite des Hohlraums 12 und der Gegenelektrode 9 ausgebildet wird, durch den eine mittelbare Erwärmung einer Aluminiumlegierung 6 erfolgt.

Ein in Fig. 1a bis 1d gezeigter Lichtbogenofen 1 kann im sogenannten Batchbetrieb betrieben werden.

Ein Detail eines in Fig. 1a-d gezeigten Lichtbogenofens 1 zeigt Fig. 1e beispielhaft an einem Lichtbogenofen 1 gemäß Fig. 1a.

In einen Randbereich eines Lichtbogenofengefäßes 3 ist umlaufend eine Nut 13 eingebracht, die die Schmelzkammer 2 durch einen nicht mit einem Bezugszeichen versehenen inneren Spalt auf einer der Schmelzkammer 2 zugewandten Seite der Nut 13 und einen nicht mit einem Bezugszeichen versehenen äußeren Spalt auf einer der Schmelzkammer 2 abgewandten Seite der Nut 13 mit einer Umgebung, in der der Lichtbogenofen 1 sich befindet, verbindet. In der Nut 13, die als Sammelbereich wirkt, können sich Schwebstoffe 14 sammeln. Die Schwebstoffe 14 werden durch Reaktion des Monosilans (SiH₄) der Gasatmosphäre beispielsweise mit aus der Leichtmetalllegierung zu entfernendem Sauerstoff gebildet. In diesem Ausführungsbeispiel kann das Monosilan (SiH₄) mit Sauerstoff zu SiO₂ reagieren.

Dadurch, dass der Lichtbogenofen 1 in diesem Ausführungsbeispiel mit Überdruck in der Art eines Niederdruckofens betrieben wird, strömt Gas der Gasatmosphäre durch den inneren Spalt in die Nut 13, und nimmt das durch die vorgenannte Reaktion in der Schmelzkammer 2 gebildete SiO₂ in die Nut 13 mit. Durch den äußeren Spalt können die Schwebstoffe 14 aus der Nut 13 austreten und zu deren Entsorgung gesammelt werden.

Eine Entnahme der Schwebstoffe 14 aus der Nut 13 durch Abnahme des Lichtbogenofendeckels 4 ist außerdem denkbar.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Ein in Fig. 2a in einer geschnittenen Seitenansicht schematisch gezeigter Lichtbogenofen 1a unterscheidet sich von denjenigen in Fig. 1a-d gezeigten Lichtbogenöfen dadurch, dass dieser als Zweikammerofen ausgebildet ist, das heißt zusätzlich zu einer Schmelzkammer 2a eine Chargierkammer 15 aufweist.

Zwischen der Chargierkammer 15 und der Schmelzkammer 2a ist ein Wehr 16 angeordnet, dessen Oberseite eine schiefe Ebene 17 bildet, auf der chargiertes, festes Material abgleiten kann.

In der Schmelzkammer 2a wird eine zu schmelzende Leichtmetalllegierung geschmolzen. Durch eine in Fig. 2a nicht gezeigte Rührvorrichtung, die einen elektromagnetischen Rührer umfassen kann, kann bereits geschmolzene Leichtmetalllegierung in Richtung von Pfeilen 18 bewegt werden, so dass bis in einem unteren Bereich 19 der Chargierkammer 15 geschmolzene Leichtmetalllegierung gelangen kann. Vorteilhaft kann eine besonders große Menge einer Leichtmetalllegierung geschmolzen werden.

Ein in Fig. 2b in einer geschnittenen Seitenansicht schematisch gezeigter Lichtbogenofen 1a unterscheidet sich von demjenigen in Fig. 2a gezeigten dadurch, dass dieser in einer Chargierkammer 15 eine Heizeinrichtung 19 aufweist, durch die zu schmelzende Masseln 20 einer Leichtmetalllegierung auf einer Halteeinrichtung 21 liegend vorgewärmt werden können. Nach Vorwärmen werden die Masseln 20 auf eine schiefe Ebene 17 eines Wehrs 16 gekippt und dadurch in Richtung einer Schmelzkammer 2a bewegt.

Ein in Fig. 2c in einer geschnittenen Seitenansicht schematisch gezeigter Lichtbogenofen 1a unterscheidet sich von denjenigen in Fig. 2a, b gezeigten dadurch, dass dieser als Dreikammerofen ausgebildet ist, der neben einer Chargierkammer 15 und einer Schmelzkammer 2a eine Schmelzeentnahmekammer 22 aufweist, die durch ein Wehr 23 von einer Schmelzekammer 2a räumlich getrennt ist.

Durch einen Überdruck, der in der Schmelzeentnahmekammer 22 besteht, ist deren Badspiegel vorteilhaft einstellbar. Vorteilhaft ist eine aus der Schmelzkammer 2a in die Schmelzeentnahmekammer 22 zu überführende Schmelzemenge einstellbar.

Weiter vorteilhaft ist bei einstellbarer Entnahme einer Schmelzemenge aus der Schmelzeentnahmekammer keine permanenten Neupositionierung der Elektroden 5a erforderlich. Dadurch wird ein einfach aufgebauter Lichtbogenofen 1a geschaffen, der keine Regelung, insbesondere keine permanente Regelung eines Elektrodenabstands erfordert.

Durch die Schmelzeentnahmekammer 22 wird außerdem ein Lichtbogenofen 1a geschaffen, der kontinuierlich betreibbar ist.

Es wird nun auf Fig. 3 Bezug genommen, wo gleiche oder gleichwirkende Teile mit derselben Bezugszahl wie in Fig. 1 und Fig. 2 bezeichnet sind und der betreffenden Bezugszahl jeweils der Buchstabe b beigefügt ist.

Ein in Fig. 3a in einer geschnittenen Seitenansicht ausschnittsweise schematisch gezeigter Lichtbogenofen 1b unterscheidet sich von denjenigen in Fig. 1 und 2 dadurch, dass eine Abdeckung 24 in der Art eines Lichtbogenofendeckels schwimmend auf einem Bereich 25 einer zu schmelzenden Leichtmetalllegierung 6b gasdicht abgelegt ist, wobei eine Schmelzkammer 2b von der Abdeckung 24 und der zu schmelzenden Leichtmetalllegierung 6b begrenzt ist. Bei sämtlichen der in Fig. 1 bis 3 gezeigten Lichtbogenöfen 1-1b wird eine Gasatmosphäre 8-8b geschaffen, in dem ein Reaktivgas und/oder Inertgas mit einer festgelegten Zusammensetzung vor Beginn eines Schmelzvorgangs in den Lichtbogenofeneckel 4-4b oder in eine Abdeckung 24 eingebracht wird.

Es versteht sich, dass sämtliche Kombinationen der in Fig. 1 bis 3 gezeigten und beschriebenen Merkmale denkbar sind. Beispielsweise kann ein in Fig. 2c gezeigter Lichtbogenofen 1a Elektroden gemäß Fig. 1c aufweisen.

Ferner ist denkbar, dass ein Lichtbogenofen in Fig. 2a-c gezeigter Lichtbogenofen 1a eine in Fig. 1a-d mit Bezugszeichen 13 bezeichnete Nut zur Aufnahme von Schwebstoffen 14 aufweist.

## Patentansprüche

1. Verfahren zum Schmelzen und anschließendem Warmhalten einer Leichtmetalllegierung (6-6b), insbesondere einer Aluminiumlegierung, in einem Lichtbogenofen (1-1b), **dadurch gekennzeichnet,**
**dass** in einer Schmelzkammer (2-2b) des Lichtbogenofens (1-1b) eine Gasatmosphäre (8-8b) erzeugt wird, die ein Reaktivgas und/oder ein Inertgas aufweist.

2. Verfahren nach Anspruch 1,
**dadurch gekennzeichnet**,
die Gasatmosphäre (8-8b) erzeugt wird, indem ein Silan mit der Summenformel Siₙ-H₂ₙ₊₂ oder Mischungen von Silanen aus der Gruppe der Silane mit der Summenformel SiₙH₂ₙ₊₂ in die Schmelzkammer (2-2b) eingebracht wird bzw. werden, wobei n < 6 ist.

3. Verfahren nach Anspruch 1 oder 2,
**dadurch gekennzeichnet,**
**dass** die Gasatmosphäre (8-8b) erzeugt wird, indem ein Silan mit der Summenformel SiₙH₂ₙ₊₂ oder Mischungen von Silanen aus der Gruppe der Silane mit der Summenformel SiₙH₂ₙ₊₂ und ein Inertgas in die Schmelzkammer (2-2b) eingebracht wird bzw. werden, wobei n < 6 , und ein Anteil an Silanen aus der Gruppe der Silane mit der Summenformel SiₙH₂ₙ₊₂ an der Gasatmosphäre zwischen 0,01 Vol.-% und 30,00 Vol.-% beträgt, wobei eine Summe sämtlicher die Gasatmosphäre bildender Gase 100 Vol.-% beträgt.

4. Verfahren nach einem der Ansprüche 1 bis 3,
**dadurch gekennzeichnet,**
**dass** die Gasatmosphäre (8-8b) erzeugt wird, indem Monosilan (SiH₄) in die Schmelzkammer eingebracht wird.

5. Verfahren nach einem der Ansprüche 1 bis 4,
**dadurch gekennzeichnet,**
**dass** die Gasatmosphäre (8-8b) erzeugt wird, indem ein Inertgas und Monosilan (SiH₄) in die Schmelzkammer (2-2b) eingebracht werden, wobei ein Anteil an Monosilan (SiH₄) an der Gasatmosphäre zwischen 0,01 Vol-% und 30,00 Vol-% beträgt, wobei eine Summe sämtlicher die Gasatmosphäre bildender Gase 100 Vol.-% beträgt.

6. Verfahren nach einem der Ansprüche 1 bis 5,
**dadurch gekennzeichnet,**
**dass** die Gasatmosphäre (8-8b) erzeugt wird, indem in die Schmelzkammer (2-2b) ein Inertgas eingebracht wird, und im Bereich eines Lichtbogens (7-7b) des Lichtbogenschmelzofens (1-1b) zusätzlich ein Silan aus der Gruppe der Silane mit der Summenformel SiₙH₂ₙ₊₂, vorzugsweise Monosilan (SiH₄), oder Mischungen von Silanen aus der Gruppe der Silane mit der Summenformel SiₙH₂ₙ₊₂ eingebracht werden, wobei n < 6 ist.

7. Verfahren nach einem der Ansprüche 1 bis 6,
**dadurch gekennzeichnet,**
**dass** ein Lichtbogen (7-7b) zwischen einer ersten Elektrode (5-5b; 12) und einer zweiten Elektrode (9) ausgebildet wird, wobei eine der Elektroden zumindest teilweise von einer in der Schmelzkammer (2-2b) angeordneten Leichtmetalllegierung (6-6b) gebildet wird.

8. Verfahren nach einem der Ansprüche 1 bis 6,
**dadurch gekennzeichnet,**
**dass** ein Lichtbogen (7) zwischen einer ersten Elektrode (10) und einer zweiten Elektrode (11) ausgebildet wird, wobei beide Elektroden (10, 11) oberhalb einer in der Schmelzkammer (2) angeordneten Leichtmetalllegierung (6) angeordnet sind.

9. Verfahren nach einem der Ansprüche 1 bis 6,
**dadurch gekennzeichnet,**
**dass** ein Lichtbogen (7) zwischen einer ersten Elektrode (9) und einer zweiten hohlen Elektrode (12), in die die erste Elektrode (9) zumindest bereichsweise eintaucht, ausgebildet wird.

10. Lichtbogenofen (1-1b), der zur Durchführung eines Verfahrens nach einem der Ansprüche 1 bis 9 eingerichtet ist, und der eine Schmelzkammer (2-2b) aufweist.

11. Lichtbogenofen nach Anspruch 10,
**dadurch gekennzeichnet,**
**dass** der Lichtbogenofen (1-1b) eine Chargierkammer (15) aufweist, die fluidisch mit einer Schmelzkammer (2-2b) verbunden ist.

12. Lichtbogenofen nach Anspruch 10 oder 11,
**dadurch gekennzeichnet,**
**dass** der Lichtbogenofen (1-1b) eine Chargierkammer (15) mit einer Heizeinrichtung (19) umfasst, wobei die Heizeinrichtung (19) zur Vorerwärmung einer zu schmelzenden Leichtmetalllegierung (6-6b) eingerichtet ist.

13. Lichtbogenofen nach einem der Ansprüche 10 bis 12,
**dadurch gekennzeichnet,**
**dass** der Lichtbogenofen (1-1b) eine Einrichtung zur Erzeugung eines Lichtbogens (7-7b) aufweist, die zwei Elektroden (5-5b; 10, 11; 9, 12) umfasst, zwischen denen ein Lichtbogen (7-7b) ausgebildet werden kann, wobei eine der zwei Elektroden von einer in dem Lichtbogenofen angeordneten Leichtmetalllegierung (6-6b) gebildet ist, oder beide Elektroden (10, 11) oberhalb einer in dem Lichtbogenofen (1-1b) angeordneten Leichtmetalllegierung (6-6b) angeordnet sind.

14. Lichtbogenofen nach einem der Ansprüche 10 bis 12,
**dadurch gekennzeichnet**,
der Lichtbogenofen (1-1b) eine Einrichtung zur Erzeugung eines Lichtbogens (7-7b) aufweist, die zwei Elektroden umfasst, zwischen denen ein Lichtbogen ausgebildet werden kann, wobei eine erste der beiden Elektroden (12) hohl ist und eine zweite der beiden Elektroden (9) zumindest teilweise in die erste hohle Elektrode (12) eintaucht, wobei der Lichtbogen (7-7b) in einem Hohlraum der ersten hohlen Elektrode (12) bei Betrieb des Lichtbogenofens (1-1b) ausgebildet ist.

15. Lichtbogenofen nach einem der Ansprüche 10 bis 12,
**dadurch gekennzeichnet,**
**dass** der Lichtbogenofen (1-1b) eine Einrichtung zur Erzeugung eines Lichtbogens 7-7b) aufweist, die zwei Elektroden (5-5b; 10, 11; 9, 12) umfasst, wobei eine der Elektroden (5b) in eine Abdeckung (24) eingebracht ist, und die Abdeckung (24) auf einen Bereich (25) einer in dem Lichtbogenofen (7-7b) angeordneten Leichtmetalllegierung (6b) aufsetzbar ist.

## Geänderte Patentansprüche

### Geänderte Patentansprüche gemäss Regel 137(2) EPÜ.

1. Verfahren zum Schmelzen und anschließendem Warmhalten einer Leichtmetalllegierung (6-6b), insbesondere einer Aluminiumlegierung, in einem Lichtbogenofen (1-1b),
**dadurch gekennzeichnet,**
**dass** in einer Schmelzkammer (2-2b) des Lichtbogenofens (1-1b) eine Gasatmosphäre (8-8b) erzeugt wird, die ein Reaktivgas und/oder ein Inertgas aufweist,
**dadurch gekennzeichnet,**
**dass** die Gasatmosphäre (8-8b) erzeugt wird, indem Monosilan (SiH₄) in die Schmelzkammer eingebracht wird.

2. Verfahren nach Anspruch 1,
**dadurch gekennzeichnet**,
die Gasatmosphäre (8-8b) erzeugt wird, indem ein Silan mit der Summenformel SiₙH₂ₙ₊₂ oder Mischungen von Silanen aus der Gruppe der Silane mit der Summenformel SiₙH₂ₙ₊₂ in die Schmelzkammer (2-2b) eingebracht wird bzw. werden, wobei n < 6 ist.

3. Verfahren nach Anspruch 1 oder 2,
**dadurch gekennzeichnet,**
**dass** die Gasatmosphäre (8-8b) erzeugt wird, indem ein Silan mit der Summenformel SiₙH₂ₙ₊₂ oder Mischungen von Silanen aus der Gruppe der Silane mit der Summenformel SiₙH₂ₙ₊₂ und ein Inertgas in die Schmelzkammer (2-2b) eingebracht wird bzw. werden, wobei n < 6 , und ein Anteil an Silanen aus der Gruppe der Silane mit der Summenformel SiₙH₂ₙ₊₂ an der Gasatmosphäre zwischen 0,01 Vol.-% und 30,00 Vol.-% beträgt, wobei eine Summe sämtlicher die Gasatmosphäre bildender Gase 100 Vol.-% beträgt.

4. Verfahren nach einem der Ansprüche 1 bis 3,
**dadurch gekennzeichnet,**
**dass** die Gasatmosphäre (8-8b) erzeugt wird, indem ein Inertgas und Monosilan (SiH₄) in die Schmelzkammer (2-2b) eingebracht werden, wobei ein Anteil an Monosilan (SiH₄) an der Gasatmosphäre zwischen 0,01 Vol-% und 30,00 Vol-% beträgt, wobei eine Summe sämtlicher die Gasatmosphäre bildender Gase 100 Vol.-% beträgt.

5. Verfahren nach einem der Ansprüche 1 bis 4,
**dadurch gekennzeichnet,**
**dass** die Gasatmosphäre (8-8b) erzeugt wird, indem in die Schmelzkammer (2-2b) ein Inertgas eingebracht wird, und im Bereich eines Lichtbogens (7-7b) des Lichtbogenschmelzofens (1-1b) zusätzlich ein Silan aus der Gruppe der Silane mit der Summenformel SiₙH₂ₙ₊₂, vorzugsweise Monosilan (SiH₄), oder Mischungen von Silanen aus der Gruppe der Silane mit der Summenformel SiₙH₂ₙ₊₂ eingebracht werden, wobei n < 6 ist.

6. Verfahren nach einem der Ansprüche 1 bis 5,
**dadurch gekennzeichnet,**
**dass** ein Lichtbogen (7-7b) zwischen einer ersten Elektrode (5-5b; 12) und einer zweiten Elektrode (9) ausgebildet wird, wobei eine der Elektroden zumindest teilweise von einer in der Schmelzkammer (2-2b) angeordneten Leichtmetalllegierung (6-6b) gebildet wird.

7. Verfahren nach einem der Ansprüche 1 bis 5,
**dadurch gekennzeichnet,**
**dass** ein Lichtbogen (7) zwischen einer ersten Elektrode (10) und einer zweiten Elektrode (11) ausgebildet wird, wobei beide Elektroden (10, 11) oberhalb einer in der Schmelzkammer (2) angeordneten Leichtmetalllegierung (6) angeordnet sind.

8. Verfahren nach einem der Ansprüche 1 bis 5,
**dadurch gekennzeichnet,**
**dass** ein Lichtbogen (7) zwischen einer ersten Elektrode (9) und einer zweiten hohlen Elektrode (12), in die die erste Elektrode (9) zumindest bereichsweise eintaucht, ausgebildet wird.

9. Lichtbogenofen (1-1b), der zur Durchführung eines Verfahrens nach einem der Ansprüche 1 bis 8 eingerichtet ist, und der eine Schmelzkammer (2-2b) aufweist.

10. Lichtbogenofen nach Anspruch 9,
**dadurch gekennzeichnet,**
**dass** der Lichtbogenofen (1-1b) eine Chargierkammer (15) aufweist, die fluidisch mit einer Schmelzkammer (2-2b) verbunden ist.

11. Lichtbogenofen nach Anspruch 9 oder 10,
**dadurch gekennzeichnet,**
**dass** der Lichtbogenofen (1-1b) eine Chargierkammer (15) mit einer Heizeinrichtung (19) umfasst, wobei die Heizeinrichtung (19) zur Vorerwärmung einer zu schmelzenden Leichtmetalllegierung (6-6b) eingerichtet ist.

12. Lichtbogenofen nach einem der Ansprüche 9 bis 11,
**dadurch gekennzeichnet,**
**dass** der Lichtbogenofen (1-1b) eine Einrichtung zur Erzeugung eines Lichtbogens (7-7b) aufweist, die zwei Elektroden (5-5b; 10, 11; 9, 12) umfasst, zwischen denen ein Lichtbogen (7-7b) ausgebildet werden kann, wobei eine der zwei Elektroden von einer in dem Lichtbogenofen angeordneten Leichtmetalllegierung (6-6b) gebildet ist, oder beide Elektroden (10, 11) oberhalb einer in dem Lichtbogenofen (1-1b) angeordneten Leichtmetalllegierung (6-6b) angeordnet sind.

13. Lichtbogenofen nach einem der Ansprüche 9 bis 11,
**dadurch gekennzeichnet**,
der Lichtbogenofen (1-1b) eine Einrichtung zur Erzeugung eines Lichtbogens (7-7b) aufweist, die zwei Elektroden umfasst, zwischen denen ein Lichtbogen ausgebildet werden kann, wobei eine erste der beiden Elektroden (12) hohl ist und eine zweite der beiden Elektroden (9) zumindest teilweise in die erste hohle Elektrode (12) eintaucht, wobei der Lichtbogen (7-7b) in einem Hohlraum der ersten hohlen Elektrode (12) bei Betrieb des Lichtbogenofens (1-1b) ausgebildet ist.

14. Lichtbogenofen nach einem der Ansprüche 9 bis 11,
**dadurch gekennzeichnet,**
**dass** der Lichtbogenofen (1-1b) eine Einrichtung zur Erzeugung eines Lichtbogens 7-7b) aufweist, die zwei Elektroden (5-5b; 10, 11; 9, 12) umfasst, wobei eine der Elektroden (5b) in eine Abdeckung (24) eingebracht ist, und die Abdeckung (24) auf einen Bereich (25) einer in dem Lichtbogenofen (7-7b) angeordneten Leichtmetalllegierung (6b) aufsetzbar ist.
